# EUROPÄISCHE PATENTSCHRIFT

(11) **EP 0 424 707 B1**
(45) Veröffentlichungstag und Bekanntmachung des Hinweises auf die Patenterteilung: **11.08.1993**
(21) Anmeldenummer: 90119121.3
(22) Anmeldetag: 05.10.1990
(51) Int. Cl.: E04C 2/32, E04D 3/34, E04B 1/94

(54) **Bauplatte**
Building-panel
Panneau de construction

(30) Priorität: 25.10.1989 CH 3851/89
(43) Veröffentlichungstag der Anmeldung: 02.05.1991
(73) Patentinhaber: GUTTA-WERKE AG, CH-Bäretswil (CH)
(72) Erfinder: Haas, Werner, CH-8344 Bäretswil (CH)
(74) Vertreter: Troesch Scheidegger Werner AG

(56) Entgegenhaltungen:
- EP-A- 0 126 939
- DE-A- 3 206 218
- DE-U- 9 000 696

## Beschreibung

Die Erfindung betrifft eine feuerhemmend ausgerüstete Bauplatte zur Verwendung als wand- oder dachbildendes Element, bestehend aus einer Bitumenplatte, umfassend mindestens auf einer Seite eine feuerhemmende Beschichtung.

Mit der Erfindung soll die Aufgabe gelöst werden, eine Bauplatte mit Widerstandsfähigkeit gegen Flugfeuer und strahlende Wärme zu schaffen, die den Anforderungen nach DIN 4102, Teil 7, genügt.

In der DE-OS-32 06 218 wird eine Bauplatte offenbart, die eine feuerhemmende Schicht enthält, wobei diese Schicht aus Glimmer und einem feuerfesten Bindemittel besteht. Die primäre Zielsetzung der offenbarten Bauplatte liegt in einer hohen Festigkeit, weshalb sie relativ aufwendig ist und ein relativ hohes Raumgewicht aufweist. Demgegenüber sind Bauplatten auf Bitumenbasis, welche beispielsweise für die Herstellung von sogenannten Wellplatten geeignet sind, bekannt, die jedoch keine feuerhemmende Eigenschaft aufweisen. So beschreibt die EP-A-0 126 939 ein dünnschaliges Formstück aus kunststoff- oder bitumengebundenem Verbundwerkstoff, der mindestens in Bereichen von höchst kritischer Zugbeanspruchung von aussen mit einem Verstärkungsmaterial stoffschlüssig verbunden ist. Diese dünnschaligen Formstücke können eine Wellplatte sein und auf einer Seite mindestens eine Beschichtung aus einer Mischung von keramischem Material und einem Bindemittel aufweisen.

Es ist daher eine Aufgabe der vorliegenden Erfindung, eine Bauplatte auf Bitumenbasis vorzuschlagen, welche die oben angeführten feuerhemmenden Eigenschaften aufweisen soll.

Zur Lösung dieser Aufgabe weist die Bauplatte die Merkmale gemäss Anspruch 1 auf.

Mit dem zusammen mit einem feuerhemmenden Bindemittel als Beschichtung auf das aus einer Bitumenplatte bestehende Trägermaterial aufgebrachten Glimmer erzielt man den Vorteil, dass das im Glimmer gebunden enthaltene Kristallwasser bei Erwärmung ab 100° C verdampft und den Glimmer bläht, wodurch zwischen der Beschichtungsoberfläche und dem Trägermaterial eine Dämmschicht entsteht, die bis zu 10 mm Dicke erreichen kann und verhindert, dass das Trägermaterial durchbrennt. Die Beschichtung ist vorzugsweise in einer Stärke von 2 bis 3 mm auf die Bitumenplatte aufgebracht. Das Bindemittel für den Glimmer ist vorzugsweise eine feuerhemmende Dispersionsfarbe, die ausser als Bindemittel für den Glimmer auch für die Haftung der Beschichtung auf dem Trägermaterial dient.

Ein Ausführungsbeispiel wird nachfolgend anhand der Zeichnungen näher erläutert. Es zeigen:
Fig. 1 und 2 Seitenansicht und Draufsicht einer als Wellplatte ausgebildeten efindungsgemässen Bauplatte;
Fig. 3 den in Fig. 1 eingekreisten Ausschnitt in grösserem Massstab.

Die Bauplatte besteht aus einer Bitumenwellplatte 1 als Trägermaterial, welches aus Zellulose und Bitumen besteht, und aus einer auf das Trägermaterial aufgebrachten Beschichtung 2 mit einer Dicke von 2 bis 3 mm, die feuerhemmend ist und aus einer Mischung von Glimmer und einem feuerhemmenden Bindemittel besteht, welches vorzugsweise eine feuerhemmende Dispersionsfarbe ist. Diese dient sowohl als Bindemittel für den Glimmer als auch für die Haftung der Beschichtung auf der Bitumenplatte. Das Glimmer-Farbgemisch wird mittels eines Spritzsystems "Airless" aufgespritzt und die anschliessende Trocknung erfolgt in einem Trocknertunnel mit Umluftsystem, wobei der Dispersionsfarbe das Wasser entzogen wird. Das asbestfreie aufgetragene Glimmer enthält gebundenes Kristallwasser, welches bei der Erwärmung ab 100° C verdampft und den Glimmer bläht oder exfoliert, wodurch zwischen der Bitumenplatte und der Beschichtungsoberfläche eine Dämmschicht entsteht. Diese Dämmschicht, die bis 10 mm Dicke erreicht, verleiht der Bauplatte die Widerstandsfähigkeit gegen Flugfeuer und strahlende Wärme. Sie verhindert das Durchbrennen der Bitumenplatte. Die Bauplatte kann als Wellplatte oder als ebene Platte ausgebildet sein, wobei der Aufbau der Platte gleich ist.

## Patentansprüche

1. Feuerhemmend ausgerüstete Bauplatte zur Verwendung als wand- oder dachbildendes Element, bestehend aus einer Bitumenplatte (1), umfassend mindestens auf einer Seite eine feuerhemmende Beschichtung (2), dadurch gekennzeichnet, dass die feuerhemmende Beschichtung (2) aus einer Mischung von Glimmer und einem feuerfesten Bindemittel besteht, wobei das Bindemittel eine feuerhemmende Dispersionsfarbe ist.

2. Bauplatte nach Anspruch 1, dadurch gekennzeichnet, dass die aus Cellulose und Bitumen bestehende Bitumenplatte (1) eine 2 bis 3mm starke feuerhemmende Beschichtung (2) aufweist.

3. Bauplatte nach Anspruch 1, dadurch gekennzeichnet, dass die Beschichtung (2) auf die Bitumenplatte (1) aufgespritzt ist.

4. Bauplatte nach einem der vorhergehenden Ansprüche, dadurch gekennzeichnet, dass sie als Wellplatte oder als ebene Platte ausgebildet ist.

## Claims

1. A building-panel finished to be fire-resisting for use as wall- or roof-forming element, comprising a bituminous panel (1) having at least on one side a fire-resisting coating (2), characterized in that said fire-resisting coating (2) is formed of a mixture of mica and a fireproof binder, wherein said binder is a fire-resisting dispersion paint.

2. Building-panel according to claim 1, characterized in that the bituminous panel (1) formed of cellulose and bitumen presents a fire-resisting coating (2) of 2 to 3 mm thickness.

3. Building-panel according to claim 1, characterized in that said coating (2) is applied onto said bituminous panel by spraying.

4. Building-panel according to any of the preceding claims, characterized in that it is shaped as corrugated or plane panel.

## Revendications

1. Panneau de construction rendu ignifuge, à utiliser comme élément de mur ou de toiture, constitué d'une plaque de bitume (1) comprenant, au moins sur une face, un revêtement ignifuge (2), caractérisé en ce que le revêtement ignifuge (2) est formé d'un mélange de mica et d'un liant résistant au feu, ledit liant étant une peinture à dispersion ignifuge.

2. Panneau de construction selon la revendication 1, caractérisé en ce que la plaque de bitume (1), constituée de cellulose et de bitume, présente un revêtement (2) ignifuge d'une épaisseur de 2 à 3 mm.

3. Panneau de construction selon la revendication 1, caractérisé en ce que la revêtement (2) est appliqué par projection sur la plaque de bitume (1).

4. Panneau de construction selon l'une des revendications précédentes, caractérisé en ce qu'il se présente sous forme d'une plaque ondulée ou bien d'une plaque plane.
